# EUROPÄISCHE PATENTSCHRIFT

(11) **EP 1 277 849 B1**
(45) Veröffentlichungstag und Bekanntmachung des Hinweises auf die Patenterteilung: **28.12.2005**
(21) Anmeldenummer: 02008060.2
(22) Anmeldetag: 11.04.2002
(51) Int. Cl.: C23C 2/30

(54) **Enteisende Fluxsalz-Zusammensetzung für Fluxbäder**
Flux composition, which removes iron from flux baths
Flux pour réduire la teneur en fer d'un bain de fluxage

(30) Priorität: 17.07.2001 DE 10134812
(43) Veröffentlichungstag der Anmeldung: 22.01.2003
(73) Patentinhaber: Goldschmidt GmbH, 45127 Essen (DE)
(72) Erfinder: Bogar, Georg, 68799 Reilingen (DE); Ernst, Harald, 69115 Heidelberg (DE); Herwig, Helmut, 58093 Hagen (DE)

(56) Entgegenhaltungen:
- EP-A- 0 012 301
- EP-A- 0 084 478
- DE-A- 3 630 157
- GB-A- 543 856
- PATENT ABSTRACTS OF JAPAN vol. 012, no. 444 (C-545), 22. November 1988 (1988-11-22) & JP 63 166719 A (SUMITOMO METAL IND LTD;OTHERS: 01), 9. Juli 1988 (1988-07-09)

## Beschreibung

Gegenstand der Erfindung ist eine Fluxsalz-Zusammensetzung für Fluxbäder, die einer besonders einfachen Wiederaufarbeitung und Enteisenung zugänglich ist.

Zur Erzielung eines qualitativ hochwertigen Zinküberzugs durchlaufen die zu verzinkenden Werkstücke vor dem Feuerverzinken mehrere Prozess-Schritte. Nach einer Entfettungsstufe zur Entfernung von organischen Verunreinigungen und einer anschließenden Beizstufe zur sauren Entfernung oxidischer Verunreinigungen, durchlaufen die Werkstücke nach Spülung eine Vorbehandlungsstufe in einem Fluxbad, das die Fluxmittel-Lösung enthält. Zweck dieses Bades ist es, die Werkstücke auf dem Weg zum Zinkbad und beim Trocknen vor Korrosion zu schützen.

Fluxmittel-Lösungen sind wässrige Salzlösungen mit einem Salzgehalt von 300 bis 500 g/l. Hauptbestandteile dieser Fluxsalze sind Zinkchlorid und Ammoniumchlorid. Zusätzlich können in geringem Umfang verschiedene Alkali- und Erdalkalimetallchloride (beispielsweise KCl, NaCl, MgCl₂, CaCl₂) enthalten sein. Bei raucharmen Fluxsalzen, insbesondere Salzmischungen, die jedoch aufgrund der geringeren Beizwirkung nur selten Anwendung finden, ist der Ammoniumchloridanteil zum größten Teil durch KCl ersetzt.

Beim Trockenverzinken wird das Fluxsalz durch Eintauchen des Werkstücks in die Fluxmittel-Lösung auf das Verzinkungsgut aufgebracht. Schon beim Trocknen tritt durch die Bildung von Hydroxozinksäuren eine gewisse Beizwirkung auf. Beim Eintauchen in den Zinkkessel wird das aufgetrocknete Fluxsalz zum Schmelzen gebracht. Für die Wirksamkeit von Fluxsalzen ist von Bedeutung, dass ihr Schmelzpunkt deutlich unter der Temperatur des Zinkbades (etwa 450 °C) liegt, damit sie schnell ihre Beizwirkung entfalten können. Die Beizwirkung beruht auf der Freisetzung von Salzsäure, die sich bevorzugt im Temperaturbereich von 250 bis 320 °C aus Ammoniumchlorid bildet. Diese Salzsäure bewirkt die Auflösung von oxidischen Verunreinigungen.

In der Fluxmittel-Lösung reichern sich während des Betriebes durch Einschleppung störende Stoffe an. Auch bei sorgfältiger Betriebsweise der Entfettungsstufe kann eine Verschleppung organischer Substanzen in die anschließende Beizstufe und weiter in das Fluxbad nicht vollständig vermieden werden. Von größerer Bedeutung ist jedoch das eingeschleppte Eisen aus den Beizbädern. In der Beize reichert sich das Eisen in Form von FeCl₂ and, wobei die Eisengehalte in der Größenordnung von 100 bis 160 g/l liegen können. In geringem Umfang werden beim Beizen auch Legierungsbestandteile der eingesetzten Stahlsorten in Lösung gebracht. Der Eintrag von Eisensalzen, Salzsäure, Beizinhibitoren und Legierungsbestandteilen in das nachfolgende Fluxbad ist stark abhängig von der eingesetzten Spültechnik, kann jedoch auch bei hohem Spülaufwand nicht ganz vermieden werden.

Als weitere Quelle für Verunreinigungen spielt die Beizwirkung des Fluxsalzes selbst eine Rolle. In dem Fluxbad ist Salzsäure in unterschiedlichen Anteilen enthalten, wodurch Eisen- und Legierungselemente in geringen Mengen aus dem Verzinkungsgut herausgelöst werden.

Eisen, das mit dem Fluxsalz in den Verzinkungskessel beim Feuerverzinken eingebracht wird, reagiert mit dem elementaren Zink und bildet Hartzink (Eisen-Zink-Mischkristalle), das im Zinkkessel als Feststoff ausfällt. Aus 1 g Eisen entstehen etwa 25 g Hartzink (Böhm, 1974 "Abwassertechnik in Feuerverzinkereien" 12 (1974) Nr. 11, 235-239). Die Zinkverluste sind also beträchtlich, so dass der Eisengehalt im Fluxbad 10 g/l nicht überschreiten sollte (Maaß, Peißker Handbuch "Feuerverzinken", 2. Aufl. Deutscher Verlag für Grundstoffindustrie, Leipzig 1993, S. 72). Bisher wurden die Fluxsalze jedoch häufig erst bei Eisengehalten von 80 bis 100 g/l, in extremen Fällen erst bei 150 g/l ausgetauscht. Bei hohen Eisen-Konzentrationen kommt es neben Zinkverlusten zu einer Beeinträchtigung der Verzinkungsqualität. Hartzinkkristalle, die in der Zinkschmelze schwimmen, setzen sich auf die Oberfläche des Verzinkungsgutes und treten dann als sogenannte Pickel in Erscheinung. Neben Pickeln können auch andere Fehlerscheinungen auftreten. So kann durch die Anwesenheit feiner Hartzinkkristalle die Viskosität der Zinkschmelze örtlich so stark erhöht werden, dass beim Herausziehen der Werkstücke aus dem Zinkkessel Verzinkungsfehler wie Schlieren und sogenannte Gardinen entstehen. Eingeschleppte Beizsäure bewirkt im Fluxbad ebenfalls eine verstärkte Herauslösung von Eisen und damit eine erhöhte Hartzinkbildung im Zinkkessel. Altfluxe können Säuregehalte von mehr als 10 g/l und damit einen pH-Wert von kleiner 1 aufweisen.

Die Konzentration der eingeschleppten organischen Stoffe aus der Entfettung und dem Beizen im Fluxbad ist im allgemeinen gering und führt bei der Verzinkung nicht zu Qualitätseinbußen. Die organischen Stoffe werden jedoch im Zinkkessel mit den vorhandenen Reaktionspartnern (zum Beispiel Zink, Chlor, Ammonium) unkontrolliert umgesetzt, so dass schadstoffhaltige Reaktionsprodukte (zum Teil Dioxin-haltig) entstehen können, die bei größeren Mengen zu Betriebsstörungen in der Abluftreinigung führen (Verstopfung der Filter) und eine Verwertung der abgeschiedenen Filterstäube erschweren oder unmöglich machen.

Verunreinigte Fluxbäder müssen daher regelmäßig ausgetauscht werden, wobei der zum Austausch führende Eisengehalt in den Betrieben der Feuerverzinkungsindustrie in weiten Bereichen schwankt (40 bis über 80 g/l). Nur ein geringer Teil der Inhaltsstoffe konnte in der Vergangenheit bei der Verwertung solcher Altfluxe zurückgewonnen werden, während der überwiegende Anteil als Sonderabfall entsorgt werden musste. Diese Verfahren des Standes der Technik beruhen im allgemeinen darauf, dass in einem mehrstufigen Prozess zunächst der pH-Wert auf einen Wert zwischen 3,5 und 4 eingestellt wird, sodann durch Wasserstoffperoxidzugabe, das im Fluxbad vorhandene zweiwertige Eisen als Eisen(III)hydroxid ausgefällt wird, und dann in einem aufgrund der schlierigen Konsistenz dieser Eisenhydroxid-Flocken aufwendigen und langwierigen Vorgang von der Fluxmittel-Lösung durch Filtrieren getrennt wird. Bei diesem Verfahren kann nur ein Teil der Fluxmittel-Lösung wieder eingesetzt werden. Eine Variante dieses Verfahrens, in der jeweils nur ein Teil der Fluxmittel-Lösung in einer separaten Anlage behandelt wird, wird in der DE-20 29 580 C3 beschrieben. Die grundsätzlichen Nachteile, nämlich der geringe Wiederverwertungsgrad sowie das aufwendige Verfahren und die Exposition des Personals gegen giftige und ätzende Chemikalien wird jedoch nicht gelöst. Da bei dem beschriebenen Verfahren die Fluxsalzrückgewinnung gering ist, verzichten viele Verzinkereien auf eine Wiederverwertung der Fluxmittel-Lösung und bevorzugen eine Entsorgung der gesamten Fluxmittel-Lösung, wenn der Eisengehalt der Fluxmittel-Lösung bis zu einem definierten Höchstwert angestiegen ist. Hierdurch wird eine erhebliche Umweltbelastung durch Schwermetallsalze unvermeidlich.

Ein hierzu alternatives Verfahren wird in der DE-38 14 372 A1 beschrieben. Nach diesem Verfahren wird dem Fluxbad kontinuierlich oder diskontinuierlich eine bestimmte Menge entnommen, die in einem separaten Reaktor mit einer Lauge alkalisch gemacht und mit einem Oxidationsmittel versehen wird, um Eisen(II) zu Eisen(III) zu oxidieren. Dieses Eisen wird in einem vorzugsweise salzsauren Ionenaustauscher gebunden und nach Abtrennung als mit Eisen beladene Reextraktionssäure in das Beizbecken zurückgeführt. Die von Eisen gereinigte Fluxmittel-Lösung wird nach diesem Verfahren wieder dem Fluxbad zugeführt. Dieses Verfahren hat den Nachteil, dass es aufwendig und kostspielig ist und keine Beseitigung eingeschleppter organischer Verunreinigungen gewährleistet.

Ein Verfahren, mit dem die in den Altfluxen enthaltenen Wirkstoffe praktisch vollständig zurückgewonnen und die Störstoffe, vor allem Eisen und organische Verunreinigungen, quantitativ abgetrennt werden können, wurde im Stand der Technik vorgeschlagen. Nach dem Prinzip der Kreislaufführung durch externe Aufarbeitung erhält man mit diesem Verfahren aus den Altfluxen eine neuwertige Fluxmittel-Lösung, die in den Verzinkereien wieder eingesetzt wird. Organische Verunreinigungen werden zerstört, beziehungsweise in einem Fällungsschlamm aufkonzentriert, dessen Mengenaufkommen und Gefährdungspotential gegenüber anderen Verfahren des Standes der Technik sind bedeutend geringer. Aus prozesstechnischen Gründen kann dieses Verfahren jedoch nur Altfluxlösungen mit Eisengehalten bis zu 20 g/l verarbeiten, wodurch zwar ein häufigerer Fluxbadwechsel nötig wird, was durch die ökonomischen und ökologischen Vorteile der vollständigen Wiederverwertung des Fluxsalzes den geringen Schadstoffgehalt des Abfallschlamms und die beträchtlich erhöhte Verzinkungsqualität überkompensiert wird. Bei dem Verfahren wird in mehreren Verfahrensschritten zum Altflux zunächst Wasserstoffperoxid und Ammoniak zugegeben, um Eisen auszufällen, sodann werden mittels Kaliumpermanganat-Zugabe die organischen Verunreinigung zerstört. Nach Abfiltrieren des Eisenhydroxidschlamms wird enthaltendes Mangan(II) mit Wasserstoffperoxid zu Braunstein oxidiert und durch Filtrierung abgetrennt, womit schließlich eine neuwertige Fluxmittel-Lösung erhalten wird.

Dieses Verfahren des Standes der Technik ist jedoch ebenfalls vielstufig und vor allem darauf angewiesen, dass die Altfluxe unter Inkaufnahme hoher Transportkosten zentral wiederaufbereitet werden und in flüssiger Form wieder zu den Verzinkereien geliefert werden müssen.

Unter dem Eindruck der aus Umweltschutzgründen zunehmenden Einkapselung von Verzinkungsanlagen und dem Bestreben der Verzinker, das Recycling der Fluxmittel-Lösung in eigener Regie durchzuführen, besteht somit die Aufgabe der vorliegenden Erfindung darin, Fluxsalz-Zusammensetzung bereitzustellen, die eine einfache Wiederaufbereitung der Fluxmittel-Lösung in einem Schritt ermöglicht und nicht auf externe zentrale Wiederaufarbeitungsanlagen angewiesen ist. Hierdurch kann der Flux auch in Märkten eingesetzt werden, die für herkömmliche Recyclingverfahren aus Transportkostengründen nicht erreichbar sind, beispielsweise Überseeländer.

Die vorgenannte Aufgabe wird erfindungsgemäß gelöst durch eine feste enteisenende Fluxsalz-Zusammensetzung für Fluxbäder, enthaltend Zinkchlorid und Alkalimetallchlorid, dadurch gekennzeichnet, dass sie mindestens einen oder mehrere alkalisierende Bestandteile und einen oder mehrere in wässriger Lösung Eisen(II) zu Eisen(III) oxidierende Bestandteile enthält.

Durch die Wiederaufbereitung in einem Schritt wird das üblicherweise in den Verzinkereien bevorzugte Verfahren der pH-Einstellung mit Ammoniakwasser und der Oxidation mit Wasserstoffsuperoxid vereinfacht Siehe Z.B. EP-A-0 084 478. Gleichzeitig wird durch das verwendete Fluxsalz die chemische Zusammensetzung der Fluxmittel-Lösung konstant gehalten. Die Einstellung des Zinkchlorid/Ammoniumchloridverhältnisses durch Zugabe von Zinkchloridpulver nach einigen Wochen Betriebszeit kann ebenfalls entfallen. Drei Arbeitsschritte werden durch einen Schritt ersetzt und vereinfachen die Betriebsführung erheblich.

Zur Einstellung des gewünschten Verhältnisses von Zinkchlorid zu Alkalimetallchlorid, um eine eutektische (niedrigschmelzende) Fluxsalzmischung auf dem Verzinkungsgut zu gewährleisten, enthält eine bevorzugte Ausführungsform der erfindungsgemäßen Fluxsalz-Zusammensetzung 10 bis 80 Gew.-%, bevorzugt 25 bis 70 Gew.-%, besonders bevorzugt 50 bis 70 Gew.-% Zinkchlorid bezogen auf den Salzgehalt des Fluxsalzes.

Daneben soll die Fluxsalz-Zusammensetzung 20 bis 90 Gew.-%, insbesondere 30 bis 75 Gew.-%, besonders bevorzugt 30 bis 50 Gew.-% Alkalimetallchlorid bezogen auf den Salzgehalt des Fluxsalzes enthalten.

Wegen seiner zusätzlichen Beizwirkung durch Freisetzung von HCl im Verzinkungsbad, ist hier Ammoniumchlorid besonders bevorzugt.

Als alkalisierender Bestandteil kann die erfindungsgemäße Fluxsalz-Zusammensetzung besonders Zinkoxid, Alkalimetallhydroxide, besonders Lithium-, Natrium- und/oder Kaliumhydroxid, Metallcarbonate, insbesondere Zinkcarbonat oder eine Kombination daraus enthalten, in einer bevorzugten Ausführung 1 bis 20 Gew.-%, bevorzugt 2 bis 10 Gew.-%, besonders bevorzugt 3 bis 7 Gew.-% Zinkoxid bezogen auf das Fluxsalz.

Als oxidierender Bestandteil ist Alkalimetallpermanganat, besonders Kaliumpermanganat von Vorteil, da es sowohl Eisen als auch organische Verunreinigungen oxidieren kann und entstehendes Mangan(II) als Braunstein nach an sich bekannten Verfahren wieder entfernbar ist, es können jedoch auch Metallperoxide und/oder Metallchlorate wie Zinkperoxid oder Zinkchlorat als oxidierende Bestandteile eingesetzt werden.

Die Menge an enthaltenem Permanganat ergibt sich idealerweise aus dem stöchiometrischen Bedarf zur Oxidation alles enthaltenen Eisen(II) zu Eisen(III). Deswegen ist ein Gehalt von 0,1 bis 15 Gew.-%, bevorzugt 0,5 bis 10 Gew.-%, besonders bevorzugt 1 bis 5 Gew.-% Alkalimetall-, hier insbesondere Kaliumpermanganat, bezogen auf das Fluxsalz in der Fluxsalz-Zusammensetzung von großem Vorteil.

Ebenso überschreitet die Reaktionstemperatur bei der Wiederaufbereitung des Altfluxes aufgrund der exothermen Oxidation von Eisen(II) zu Eisen(III) den optimalen Bereich wenn der Eisen (II)-Gehalt des Altfluxes oberhalb von 35 bis 40 g/l liegt und es müssen Kühler eingesetzt werden. So wird die Wiederaufarbeitung sinnvollerweise bei Temperaturen unterhalb 60 bis 70 °C durchgeführt, da oberhalb dieser Temperatur durch Wasserverdampfung Probleme in den Verzinkereien auftreten.

Im Betrieb des Fluxbades zur Behandlung von eisenhaltigen Metalloberflächen vor der Verzinkung, der eine Aufbereitung von aus dem normalen Betrieb durch Eiseneinschleppung Eisen enthaltenden Fluxbädern (Altfluxen) umfasst, wird erfindungsgemäß das Zinkchlorid- Alkalimetallchloridverhältnis und der pH-Wert zur Eisenfällung sowie die Oxidation von Eisen(II) zu Eisen(III) durch kontinuierliche oder diskontinuierliche Zugabe einer Fluxsalz-Zusammensetzung wie beschrieben in einem Schritt vorgenommen. Damit vereinfacht sich das Verfahren gegenüber den im Stand der Technik beschriebenen Verfahren beträchtlich und kann auch dezentral in den Verzinkungsanlagen auch durch ungeschultes Personal vorgenommen werden.

Die Fluxsalz-Zusammensetzung kann zum Betrieb des Fluxbades in fester Form und auch vor der Zugabe in Wasser gelöst angewendet werden. Eine optimale Wirkung wird erreicht, wenn man zum Betrieb des Fluxbades mit der Zugabe des Fluxsalzes den pH-Wert des Fluxbades in einem Bereich von 3,0 bis 4,5 bevorzugt von 3,3 bis 4,0, besonders bevorzugt bei 3,8 einstellt, in der Lösung durch Verzinkung auftretendes Eisen(II) zu Eisen(III) oxidiert und ausfällt. Aus den oben beschriebenen Gründen ist es vorteilhaft dies bei einem Eisengehalt des Altfluxes von 5 bis 40, bevorzugt 10 bis 30, besonders bevorzugt 15 bis 25 g/l vorzunehmen.

Durch die Zugabe von Permanganat kann sich mit der Zeit Mangan im Altflux ansammeln. Dieses Mangan sollte von Zeit zu Zeit zum Beispiel durch Komproportionierung mit Kaliumpermanganat oder durch Oxidation mit Wasserstoffperoxid oder auf andere Weise ausgefällt und entfernt werden.

### Ausführungsbeispiele:

### Beispiel 1:

Es wurde ein Standard-Flux gewählt, der in der Praxis hinreichend erprobt ist, gute puffernde Wirkung besitzt und einen pH-Wert von 3 bis 3,8 gewährleistet. Dieser Flux ist bei den Verzinkereien gut eingeführt und anerkannt.

Unter Abwägung aller möglichen chemischen Einflüsse und Gefährdungsbeurteilung wurde als erfindungsgemäßes Oxidationsmittel Kaliumpermanganat gewählt, das dem Flux zugemischt wird.

Zur Ermittlung der nötigen Kaliumpermanganatkonzentration und letztlich der anzuwendenden Fluxkonzentration wurden Standardwerte einer durchschnittlichen Verzinkerei herangezogen.

### Standardwerte:

Fluxbadgröße: 20 m³, entspricht etwa 24 t; Jahresdurchsatz an Verzinkungsgut, etwa 10 000 t; Fluxsalzverbrauch, etwa 1,5 kg/t Verzinkungsgut = 15 t Flux pro Jahr, jährliche Eiseneinschleppung bis 20 gFe/l, d.h. zu oxidierender Eisenanteil 400 kg/Jahr; Ausschleppverlust 0,5 m³ pro Woche.

Für einen großtechnischen Einsatz wurde eine Mischung mit 2 % Kaliumpermanganat gewählt.

Das Fluxsalz hatte folgende Zusammensetzung (Gew.-%):

| | |
|---|---|
| 54 % | Zinkchlorid (Kristallin) |
| 5 % | Zinkoxid-Feststoff |
| 40 % | Ammoniumchlorid |
| 2 % | Kaliumpermanganat |

Dadurch werden die Eisenwerte im Verlauf von einigen Monaten Betriebsdauer gegen Null gedrückt, um dann mit Kaliumpermanganatüberschuss eine Entmanganisierung des Fluxbades zu erreichen.

### Beispiel 2:

Im Zinkchloridbetrieb wurde eine Charge von 500 kg des Fluxes gemäß Beispiel 1 hergestellt und hieraus Proben entnommen, um die Wirkungsweise im Labormaßstab zu testen.

### Laboransatz:

1 1 eines Altfluxes wurden nach folgenden Parametern untersucht:

| | |
|---|---|
| ZnCl₂ | 23,8% |
| NH₄Cl | 8,1% |
| Fe | 2,1% = 26,75 g/l |
| Mn | 200 ppm |
| HCl | 0,3% |
| pH | < 1,0 |
| Dichte | 1,274 g/ml |

Dieses Fluxbad stellte sich für die Versuchsdurchführung als ideal heraus, weil insbesondere das Verhältnis Zinkchlorid zu Ammoniumchlorid stark vom Optimum abwich.

Vor Beginn des Fluxeinsatzes wurde mit 10 ml 50 %iger NaOH der pH-Wert des Fluxbades auf 3,0 eingestellt.

Diesem eingestellten Fluxansatz (entspricht A1 in Tabelle 1) wurden 25 ml entnommen, was dem wöchentlichen Ausschleppverlust von 0,5 m³ eines Standardbades mit 20 m³ entspricht.

Die entnommenen 25 ml wurden wieder ergänzt durch 25 ml einer erfindungsgemäßen Fluxmittel-Lösung gemäß Beispiel 1 mit einer Konzentration von 400 g Flux/l oder 400 kg/m³, einer üblichen Arbeitskonzentration in einer Verzinkerei, und etwa 1 Stunde umgerührt.

Nach wenigen Sekunden kam es zu einer intensiven Braunfärbung und nach Beendigung des Rührvorganges zu einer sehr schnellen Dekantation. Der pH-Wert steigt von 3,0 auf 3,8.

Nach einem Tag wurde eine Probe entnommen und die Eisenreduzierung sowie die Zusammensetzung der Fluxkomponenten geprüft (siehe A2 in Tabelle 1). Die Probe der Altfluxlösung wurde mit wenigen Tropfen HCl versetzt und der pH-Wert wieder auf 2,8 bis 3,0 eingestellt, um die HCl-Einschleppung zu simulieren.

Diese Vorgehensweise wurde insgesamt viermal durchgeführt, um die vierwöchentliche Fahrweise eines Bades zu simulieren. Nach jeder Reinigungscharge wurde eine Analyse (entspricht A2 bis A5 in Tabelle 1) durchgeführt, um die Enteisenung zu kontrollieren.

### Zusammenfassung der Ergebnisse:

Der pH-Wert stieg bei jeder Fluxzugabe von etwa 3,0 auf etwa 3,8 an. Dies ist ein optimaler Wert zur Eisen-III-hydroxidfällung.

Die Zinkchlorid-Ammoniumchloridzusammensetzung hat sich nicht wesentlich verändert.

Bei den Proben A4 und A5 der Tabelle 1 erkennt man eine leichte Verbesserung des Zinkchlorid/Ammoniumchloridverhältnisses.

Die Eisenwerte fielen von 26,75 g/l auf 20,4 g/l. Bezogen auf die Einschleppmenge von 480 kg jährlich zu entfernendes Eisen sind pro Monat 127 kg Eisen abgeschieden worden. Unter Berücksichtigung von frisch eingeschlepptem Eisen, etwa 2 g/l und Monat, wäre das Bad bei konsequenter Anwendung des enteisenenden Fluxes in 5 Monaten eisenfrei. In dieser Zeit stiege der Mangangehalt auf 1000 ppm an.

Dieser Gehalt könnte spätestens dann durch Bildung von MnO₂ mit freiem KMnO₄ beseitigt werden.

Das eisen-und manganfreie Bad kann dann z.B. ein Jahr lang mit konventionellem Fluxsalz betrieben werden. Ab einem Eisengehalt, vorzugsweise 20 g/l kann der Enteisenungsschritt erneut aufgenommen werden.

Denkbar ist auch eine Fahrweise, die einen Monat Enteisenung und darauffolgend zwei Monate Fahrweise mit konventionellem Fluxsalz umfasst. Dabei wird der Mangananstieg durch Austrag wieder reduziert.

Die gewonnenen Erkenntnisse lassen allen Spielraum, um genau auf die Bedürfnisse jeder Verzinkungsanlage zugeschnitten die Fluxeinsätze zu dosieren.

**Tabelle 1:**

| Meßprotokoll der Fluxbadanalysen. | | | | | |
|---|---|---|---|---|---|
| | A 1 | A 2 | A 3 | A 4 | A 5 |
| | | | | | |
| ZnCl₂ | 303 | 303 | 292 | 303 | 290 g/l |
| NH₄Cl | 102 | 102 | 103 | 105 | 107 g/l |
| Fe | 26,7 | 25,5 | 23,9 | 22,6 | 20,4 g/l |
| Mn | 200 | 220 | 240 | 340 | 380 ppm |
| Dichte | 1,274 | | | | 1,270 g/ml |
| TOC* | 100 | | | | 110 ppm |

| | | | | | |
|---|---|---|---|---|---|
| *Total Organic Carbon (Gesamtgehalt an organischem Kohlenstoff in der Lösung) | | | | | |

## Patentansprüche

1. Feste enteisenende Fluxsalz-Zusammensetzung für Fluxbäder, enthaltend Zinkchlorid und Alkalimetallchlorid, **dadurch gekennzeichnet, dass** sie mindestens einen oder mehrere alkalisierende Bestandteile und einen oder mehrere in wässriger Lösung Eisen(II) zu Eisen(III) oxidierende Bestandteile enthält.

2. Feste Fluxsalz-Zusammensetzung gemäß Anspruch 1 **dadurch gekennzeichnet, dass** sie 10 bis 80 Gew.-%, insbesondere 25 bis 70 Gew.-%, besonders 50 bis 70 Gew.-% Zinkchlorid bezogen auf den Salzgehalt des Fluxsalzes enthält.

3. Feste Fluxsalz-Zusammensetzung gemäß Anspruch 1 oder 2 **dadurch gekennzeichnet, dass** sie 20 bis 90 Gew.-%, insbesondere 30 bis 75 Gew.-%, ganz besonders 30 bis 50 Gew.-% Alkalimetallchlorid bezogen auf den Salzgehalt des Fluxsalzes enthält.

4. Feste Fluxsalz-Zusammensetzung gemäß Anspruch 3 **dadurch gekennzeichnet, dass** das Alkalimetallchlorid Ammoniumchlorid ist.

5. Feste Fluxsalz-Zusammensetzung gemäß einem der Ansprüche 1 bis 4, **dadurch gekennzeichnet, dass** der alkalisierende Bestandteil Metalloxide, insbesondere Zinkoxid, Alkalimetallyhdroxide, besonders Lithium-, Natrium- und/oder Kaliumhydroxid, Metallcarbonate, insbesondere Zinkcarbonat oder eine Kombination daraus umfasst.

6. Feste Fluxsalz-Zusammensetzung gemäß Anspruch 5, **dadurch gekennzeichnet, dass** sie 1 bis 20 Gew.-%, insbesondere 2 bis 10 Gew.-%, besonders 3 bis 7 Gew.-% Zinkoxid bezogen auf das Fluxsalz enthält.

7. Feste Fluxsalz-Zusammensetzung gemäß einem der Ansprüche 1 bis 6, **dadurch gekennzeichnet, dass** der oxidierende Bestandteil Alkalimetallpermanganat, Metallperoxide und/oder Metallchlorate, insbesondere Kaliumpermanganat, Zinkperoxid und/oder Zinkchlorat umfasst.

8. Feste Fluxsalz-Zusammensetzung gemäß Anspruch 7, **dadurch gekennzeichnet, dass** sie 0,1 bis 15 Gew.-%, insbesondere 0,5 bis 10 Gew.-%, besonders 1 bis 5 Gew.-% Alkalimetall-, insbesondere Kaliumpermanganat, bezogen auf das Fluxsalz enthält.

9. Verfahren zum Betrieb eines Fluxbades enthaltend eine Fluxsalz-Zusammensetzung gemäß einem der Ansprüche 1 bis 8 zur Behandlung von eisenhaltigen Metalloberflächen vor der Verzinkung, umfassend eine Aufbereitung von aus dem normalen Betrieb durch Eiseneinschleppung Eisen enthaltenden Fluxmittel-Lösungen, **dadurch gekennzeichnet, dass** man das Zinkchlorid- Alkalimetallchloridverhältnis und den pH-Wert zur Eisenfällung sowie die Oxidation von Eisen(II) zu Eisen(III) durch kontinuierliche oder diskontinuierliche Zugabe einer Fluxsalz-Zusammensetzung gemäß einem der Ansprüche 1 bis 8 in einem Schritt vornimmt.

10. Verfahren gemäß Anspruch 9, **dadurch gekennzeichnet, dass** die Fluxsalz-Zusammensetzung vor der Zugabe in Wasser gelöst wird.

11. Verfahren gemäß Anspruch 10 **dadurch gekennzeichnet, dass** man den pH-Wert des Fluxbades in einem Bereich von 3,0 bis 4,5, insbesondere von 3,3 bis 4,0, ganz besonders bei 3,8 einstellt, in der Lösung durch Verzinkung auftretendes Eisen(II) zu Eisen(III) oxidiert und ausfällt.

12. Verfahren gemäß einem der Ansprüche 9 bis 11, **dadurch gekennzeichnet, dass** man die Fluxsalz-Zusammensetzung bei einem Eisengehalt des Altfluxes von 5 bis 40, insbesondere 10 bis 30, ganz besonders 15 bis 25 g/l zusetzt.

13. Verfahren gemäß einem der Ansprüche 9 bis 12, **dadurch gekennzeichnet, dass** man sich ansammelndes Mangan im Altflux insbesondere als Braunstein ausfällt und entfernt.

## Claims

1. Solid deferrizing flux salt composition for flux baths, containing zinc chloride and alkali metal chloride, **characterized in that** it contains at least one or more alkalizing constituents and one or more constituents which, in aqueous solution, oxidize iron(II) to form iron(III).

2. Solid flux salt composition according to Claim 1, **characterized in that** it contains from 10 to 80% by weight, in particular 25 to 70% by weight, especially 50 to 70% by weight of zinc chloride, based on the salt content of the flux salt.

3. Solid flux salt composition according to Claim 1 or 2, **characterized in that** it contains from 20 to 90% by weight, in particular 30 to 75% by weight, very particularly 30 to 50% by weight, of alkali metal chloride, based on the salt content of the flux salt.

4. Solid flux salt composition according to Claim 3, **characterized in that** the alkali metal chloride is ammonium chloride.

5. Solid flux salt composition according to one of Claims 1 to 4, **characterized in that** the alkalizing constituent comprises metal oxides, in particular zinc oxide, alkali metal hydroxides, in particular lithium hydroxide, sodium hydroxide and/or potassium hydroxide, metal carbonates, in particular zinc carbonate, or a combination thereof.

6. Solid flux salt composition according to Claim 5, **characterized in that** it contains from 1 to 20% by weight, in particular 2 to 10% by weight, especially 3 to 7% by weight, of zinc oxide, based on the flux salt.

7. Solid flux salt composition according to one of Claims 1 to 6, **characterized in that** the oxidizing constituent comprises alkali metal permanganate, metal peroxides and/or metal chlorates, in particular potassium permanganate, zinc peroxide and/or zinc chlorate.

8. Solid flux salt composition according to Claim 7, **characterized in that** it contains from 0.1 to 15% by weight, in particular 0.5 to 10% by weight, especially 1 to 5% by weight, of alkali metal permanganate, in particular potassium permanganate, based on the flux salt.

9. Method for operating a flux bath containing a flux salt composition according to one of Claims 1 to 8 for the treatment of iron-containing metal surfaces prior to galvanization, comprising a treatment of fluxing agent solutions which contain iron as a result of iron carry-over from standard operation, **characterized in that** the zinc chloride/alkali metal chloride ratio and the pH for iron precipitation and the oxidation of iron(II) to form iron(III) are performed by continuous or discontinuous addition of a flux salt composition according to one of Claims 1 to 8 in a single step.

10. Method according to Claim 9, **characterized in that** the flux salt composition is dissolved in water before it is added.

11. Method according to Claim 10, **characterized in that** the pH of the flux bath is set within a range from 3.0 to 4.5, in particular from 3.3 to 4.0, very particularly at 3.8, and iron (II) which is to be found in the solution as a result of galvanization is oxidized to form iron(III) and is precipitated.

12. Method according to one of Claims 9 to 11, **characterized in that** the flux salt composition is added when the iron content of the old flux is from 5 to 40, in particular 10 to 30, very particularly 15 to 25 g/l.

13. Method according to one of Claims 9 to 12, **characterized in that** manganese which accumulates in the old flux is precipitated, in particular as manganese dioxide, and is removed.

## Revendications

1. Composition de sel de fondant solide, destinée à éliminer le fer de bains de fondant, contenant du chlorure de zinc et du chlorure de métal alcalin, **caractérisée en ce qu'**elle contient au moins un ou plusieurs constituants qui rendent alcalin et un ou plusieurs constituants oxydant le fer (II) en fer (III) en solution aqueuse.

2. Composition de sel de fondant solide selon la revendication 1, **caractérisée en ce qu'**elle contient 10 à 80% en poids, en particulier 25 à 70% en poids, tout particulièrement 50 à 70% en poids de chlorure de zinc par rapport à la teneur en sel du sel de fondant.

3. Composition de sel de fondant solide selon la revendication 1 ou 2, **caractérisée en ce qu'**elle contient 20 à 90% en poids, en particulier 30 à 75% en poids, tout particulièrement 30 à 50% en poids de chlorure de métal alcalin par rapport à la teneur en sel du sel de fondant.

4. Composition de sel de fondant solide selon la revendication 3, **caractérisée en ce que** le chlorure de métal alcalin est le chlorure d'ammonium.

5. Composition de sel de fondant solide selon l'une quelconque des revendications 1 à 4, **caractérisée en ce que** le constituant qui rend alcalin comprend les oxydes de métal, en particulier l'oxyde de zinc, les hydroxydes de métal alcalin, en particulier l'hydroxyde de lithium, de sodium et/ou de potassium, les carbonates de métal, en particulier le carbonate de zinc ou une combinaison de ceux-ci.

6. Composition de sel de fondant solide selon la revendication 5, **caractérisée en ce qu'**elle comprend 1 à 20% en poids, en particulier 2 à 10% en poids, tout particulièrement 3 à 7% en poids d'oxyde de zinc par rapport au sel de fondant.

7. Composition de sel de fondant solide selon l'une quelconque des revendications 1 à 6, **caractérisée en ce que** le constituant oxydant comprend un permanganate de métal alcalin, les peroxydes de métal et/ou les chlorates de métal, en particulier le permanganate de potassium, le peroxyde de zinc et/ou le chlorate de zinc.

8. Composition de sel de fondant solide selon la revendication 7, **caractérisée en ce qu'**elle contient 0,1 à 15% en poids, en particulier 0,5 à 10% en poids, tout particulièrement 1 à 5% en poids de permanganate de métal alcalin, en particulier le permanganate de potassium, par rapport au sel de fondant.

9. Procédé pour le fonctionnement d'un bain de fondant, contenant une composition de sel de fondant selon l'une quelconque des revendications 1 à 8 pour le traitement de surfaces métalliques contenant du fer avant le zingage, comprenant un traitement de solutions de fondant contenant du fer provenant d'un fonctionnement normal par entraînement de fer, **caractérisé en ce qu'**on réalise le rapport chlorure de zinc à chlorure de métal alcalin et le pH pour la précipitation du fer ainsi que l'oxydation du fer (II) en fer (III) par addition continue ou discontinue d'une composition de sel de fondant selon l'une quelconque des revendications 1 à 8 en une étape.

10. Procédé selon la revendication 9, **caractérisé en ce que** la composition de sel de fondant est dissoute dans l'eau avant l'addition.

11. Procédé selon la revendication 10, **caractérisé en ce qu'**on règle le pH du bain de fondant dans une plage de 3,0 à 4,5, en particulier de 3,3 à 4,0, tout particulièrement à 3,8, on oxyde le fer (II) formé dans la solution par le zingage en fer (III) et on le précipite.

12. Procédé selon l'une quelconque des revendications 9 à 11, **caractérisé en ce qu'**on ajoute la composition de sel de fondant à une teneur en fer dans le fondant usagé de 5 à 40, en particulier de 10 à 30, tout particulièrement de 15 à 25 g/l.

13. Procédé selon l'une quelconque des revendications 9 à 12, **caractérisé en ce qu'**on précipite le manganèse qui s'accumule dans le fondant usagé en particulier sous forme de bioxyde de manganèse et on l'élimine.
